# EUROPÄISCHE PATENTSCHRIFT

(11) **EP 4 396 387 B1**
(45) Veröffentlichungstag und Bekanntmachung des Hinweises auf die Patenterteilung: **20.08.2025**
(21) Anmeldenummer: 22772912.6
(22) Anmeldetag: 01.09.2022
(51) Int. Cl.: C22C 21/06, C22C 21/08, C22F 1/047

(54) **UMFORMOPTIMIERTES ALUMINIUMLEGIERUNGSBAND UND VERFAHREN ZUR HERSTELLUNG**
ALUMINUM ALLOY RIBBON OPTIMISED FOR FORMING AND METHOD OF MANUFACTURE
BANDE EN ALLIAGE D'ALUMINIUM OPTIMISÉ POUR LE FORMAGE ET PROCÉDÉ DE FABRICATION

(30) Priorität: 03.09.2021 EP 21194864
(43) Veröffentlichungstag der Anmeldung: 10.07.2024
(73) Patentinhaber: Speira GmbH, 41515 Grevenbroich (DE)
(72) Erfinder: ENGLER, Olaf, 53229 Bonn (DE); ARETZ, Holger, 56746 Spessart (DE); KRAUSE, Janina, 40223 Düsseldorf (DE); CREMER, Martin, 57076 Siegen (DE)
(74) Vertreter: Cohausz & Florack
(86) Internationale Anmeldenummer: PCT/EP2022/074329
(87) Internationale Veröffentlichungsnummer: WO 2023/031334

(56) Entgegenhaltungen:
- EP-A1- 2 698 216
- WO-A1-2016/207274
- JP-A- 2001 303 164
- US-A1- 2020 157 668

## Beschreibung

Die Erfindung betrifft ein Aluminiumlegierungsband aus einer Aluminiumlegierung, ein Verfahren zur Herstellung des Aluminiumlegierungsbandes sowie dessen Verwendung.

Insbesondere Aluminiummagnesium(AlMg-)legierungen vom Typ AA 5xxx werden in Form von Blechen bzw. Bändern für die Konstruktion von geschweißten oder gefügten Bauteilen im Schiffs-, Automobil-und Flugzeugbau verwendet. Die Aluminiummagnesiumlegierungen zeichnen sich mit steigendem Magnesiumgehalt durch eine hohe Festigkeit sowie bei Magnesiumgehalten über 3% weiterhin durch eine zunehmende Umformbarkeit aus. Daher können Aluminiummagnesiumlegierungen vom Typ AA 5xxx beispielsweise im Kraftfahrzeugbau zunehmend Werkstoffe aus Stahl ersetzen und können so zur weiteren Gewichtsreduktion der Kraftfahrzeuge beitragen.

AlMg-Legierungen vom Typ AA 5xxx mit Mg-Gehalten von mehr als 3 %, insbesondere mehr als 4 %, neigen zunehmend zur interkristallinen Korrosion, wenn sie erhöhten Temperaturen ausgesetzt sind. Bei Temperaturen von 70 - 200°C scheiden sich unedle Al₅Mg₃ Phasen entlang der Korngrenzen aus, welche als β-Partikel bezeichnet werden und in Anwesenheit eines korrosiven Mediums selektiv aufgelöst werden können. Dies hat zur Folge, dass insbesondere die sehr gute Festigkeitseigenschaften sowie eine sehr gute Umformbarkeit aufweisende Aluminiumlegierung vom Typ AA 5182 (Al 4,5 % Mg 0,4 % Mn) nicht in wärmebelasteten Bereichen eingesetzt wird, sofern mit der Anwesenheit eines korrosiven Mediums, beispielsweise Wasser in Form von Feuchtigkeit, gerechnet werden muss. Dies betrifft insbesondere die Bauteile eines Kraftfahrzeugs, welche üblicherweise einer kathodischen Tauch-Lackierung (KTL) unterzogen und anschließend in einem Einbrennvorgang getrocknet werden, da bereits durch diesen Einbrennvorgang bei üblichen Aluminiumlegierungsbändern eine Sensibilisierung bezüglich interkristalliner Korrosion hervorgerufen werden kann. Darüber hinaus muss für den Einsatz im Automobilbereich die Umformung bei der Herstellung eines Bauteils sowie die anschließende Betriebsbelastung des Bauteils berücksichtigt werden.

Aus der internationalen Patentanmeldung WO 2014/0298531 A1 ist ein Aluminiumlegierungsband bekannt, welches Magnesiumgehalte oberhalb von vier Gew.-% aufweist und für Bauteile eines Kraftfahrzeugs geeignet ist. Es weist trotz der Bereitstellung hoher Festigkeiten eine sehr gute Beständigkeit gegen interkristalline Korrosion auf. Es hat sich allerdings gezeigt, dass die Umformbarkeit dieses gegen interkristalline Korrosion besonders beständigen Aluminiumlegierungsbands aus einer Aluminiumlegierung vom Typ AA 5182 verbessert werden kann.

Eine Weiterentwicklung dieses Aluminiumlegierungsbands in Bezug auf die Umformbarkeit ist daher aus der internationalen Patentanmeldung WO 2014/029856 A1 bekannt. Hier wurde bei einem nahezu identischen Legierungskonzept das Aluminiumlegierungsband in Bezug auf die Umformbarkeit optimiert. Beide internationale Patentanmeldungen haben Aluminiumbänder zum Gegenstand, die innerhalb der Spezifikation der Aluminiumlegierung vom Typ AA 5182 einen Mg-Gehalt bis maximal 4,50 Gew.-% aufweisen.

Aus der japanischen Patentanmeldung JP 2001 303164 A ist eine Aluminiumlegierung vom Typ AA5xxx bekannt, deren Sekundärphasendichten für Sekundärphasen mit einer maximalen Länge von mindestens 3 µm und mehr bestimmt wurden.

Die internationale Patentanmeldung WO 2016/207274 A1 offenbart rückgeglühte Aluminiumlegierungsbänder und Verfahren zu deren Herstellung.

Aus der US-Patentanmeldung US 2020/0157668 A1 sind weichgeglühte Aluminiumlegierungsbänder bekannt, deren Sekundärphasendichte für kupferhaltige Sekundärphasen mit einem äquivalenten Kreisdurchmesser von 0,3 µm bis 4 µm maximiert wurde.

Es wurde nun festgestellt, dass in Bezug auf die Umformbarkeit innerhalb der Spezifikation der Aluminiumlegierung vom Typ AA 5182 weiteres Verbesserungspotential besteht, ohne dabei die weiteren Eigenschaften wie die Bereitstellung der notwendigen Festigkeit und der Korrosionsbeständigkeit zu verschlechtern. Dabei hat sich herausgestellt, dass die üblichen Kennzahlen für eine Umformbarkeit, beispielsweise die Gleichmaßdehnung Ag oder die Bruchdehnungswerte A₈₀ₘₘ in Bezug auf den praktischen Einsatz der Aluminiumlegierungsbleche in den Umformprozessen nicht aussagekräftig genug sind.

Mit der Norm DIN EN ISO 12004-2:2021-07 werden Versuchsbedingungen angegeben, welche eine Aussage über die zulässigen Haupt- und Nebenformänderungen von Aluminiumblechen in Umformprozessen zulassen, sodass ein sicherer Umformprozess zur Verfügung gestellt werden kann. Die gemäß dieser Norm ermittelten Hauptformänderungen und Nebenformänderungen ergeben sich aus der Grenzformänderungskurve, die das spezifische Verhalten des umzuformenden Blechs im Ziehversuch charakterisieren. Die Bereitstellung der Grenzformänderungskurve gelingt über eine Formänderungsanalyse von schadhaften Ziehteilen zur Bestimmung von Ziehteil und Umformprozess abhängigen Formänderungsdiagrammen.

Auf Proben mit spezifischer Geometrie werden auf der nicht verformten Oberfläche ein deterministisches Raster mit genauen Maßen oder ein stochastisches Muster aufgebracht oder optisch projiziert. Das spezifisch zugeschnittene Probenteil wird dann beispielsweise nach dem Nakajima-Verfahren mittels eines definierten Stempels in einer genau festgelegten Matrix bis zum Reißen verformt, worauf hin die Prüfung abgebrochen wird. Alle im vorliegenden Dokument genannten Werte für die Hauptformänderung ε₁ beziehen sich auf die Prüfung nach dem Nakajima-Verfahren gemäß den EN ISO 12004-2:2021-07. Die Hauptformänderung ε₁ wird hier an Proben mit einer Breite von 100mm bestimmt. Alle angegebenen Werte sind Mittelwerte aus 3 Proben.

Alle weiteren mechanischen Kennwerte werden gemäß DIN EN ISO 6892 gemessen. Da die Korngröße eines Materials stets in Form einer Verteilung vorliegt, beziehen sich alle gemachten Angaben der Korngröße auf die mittlere Korngröße. Die mittlere Korngröße kann gemäß ASTM E1382 ermittelt werden.

Die vorliegende Erfindung hat sich zur Aufgabe gemacht, ein Aluminiumlegierungsband, insbesondere zur Herstellung von Karosserieteilen eines Kraftfahrzeugs, vorzugsweise Karosserieinnenteile, zur Verfügung zu stellen, welches neben der notwendigen Beständigkeit gegen interkristalline Korrosion die erforderliche Festigkeit und gleichzeitig verbesserte Umformungseigenschaften bereitstellt.

Gemäß einer ersten Lehre der vorliegenden Erfindung wird die genannte Aufgabe durch Bereitstellung eines Aluminiumlegierungsband gelöst, welches eine Aluminiumlegierung mit folgender Zusammensetzung in Gew.-% aufweist: $Si \leq 0 , 10 % ,$ $Fe \leq 0 , 25 % ,$ $0 , 20 % \leq Mn \leq 0 , 30 %$ $4 , 72 % \leq Mg \leq 4 , 95 % ,$ $Cu \leq 0 , 10 % ,$ $Cr \leq 0 , 02 % ,$ $Ni \leq 0 , 01 % ,$ $Zn \leq 0 , 10 % ,$ $Ti \leq 0 , 04 % ,$

Rest Al mit unvermeidbaren Verunreinigungen einzeln ≤ 0,05 %, in Summe ≤ 0,15 %, wobei das Aluminiumlegierungsband eine mittlere Sekundärphasendichte von kleiner 250 pro 1000 µm² aufweist.

Bei intensiven Untersuchungen haben die Erfinder erkannt, dass bei Aluminiumlegierungsbändern, aufweisend die zuvor genannte Aluminiumlegierung durch eine Begrenzung der Sekundärphasendichte auf weniger als 250 pro 1000 µm² eine vorteilhafte Steigerung der Umformbarkeit bei gleichzeitiger Beibehaltung der Vorteile der Aluminiumlegierung vom Typ AA 5182 in Bezug auf die Korrosionsbeständigkeit und mechanische Festigkeit des Aluminiumlegierungsbandes erreicht werden kann. Als Sekundärphasen treten üblicherweise Al₆Mn, alpha-Al(Fe,Mn)Si sowie Mg₂Si auf. Eine hohe Anzahl an Sekundärphasen führt nach den Erkenntnissen der Erfinder zu einer Begrenzung des Umformverhaltens und macht sich insbesondere in den komplexen Tiefziehprozessen zur Herstellung von beispielsweise Karosseriebauteilen bemerkbar. Durch die Auswahl einer spezifischen Legierungszusammensetzung in Verbindung mit ebenso spezifisch abgestellten Herstellungsprozessen konnte die Sekundärphasendichte auf Werte unterhalb von 250 pro 1000 µm² reduziert werden.

Die Sekundärphasendichte, also die (Flächen)Dichte der Dispersoide wird in diesem Dokument lichtmikroskopisch folgendermaßen ermittelt. Eine Probe des zu untersuchenden Aluminiumlegierungsbands wird mittels allgemein üblicher metallografischer Verfahren in einem Längsschliff eingebettet und präpariert. Nach dem Schleifen und Polieren des Schliffs wird die Probe für eine Minute bei Raumtemperatur in einer verdünnten wässrigen Lösung aus Schwefelsäure und Flusssäure geätzt. Dazu wird eine Lösung aus 100 cm³ 10% konzentrierter Schwefelsäure mit 100 cm³ einer weiteren Lösung bestehend aus 60 cm³ Wasser und 40 cm³ 5-prozentiger Flusssäure gemischt. Nach dem Ätzen wird der Schliff für die anschließende lichtmikroskopische Untersuchung mit destilliertem Wasser gespült und getrocknet. Die durchgeführte Ätzung markiert die Sekundärphasen im Gefüge, sodass deren Flächendichte im Lichtmikroskop mit guter Genauigkeit ermittelt werden kann. Zur Gewährleistung einer hinreichenden statistischen Relevanz werden dazu minimal 10 statistisch verteilte Bildausschnitte als Messfelder bei einer hohen Vergrößerung (1000:1) mit einem Ölobjektiv mit dem Lichtmikroskop analysiert, so dass insgesamt mindestens 2000 Sekundärphasen erfasst worden sind. Die gesamte Anzahl der ermittelten Sekundärphasen, bezogen auf die gesamte Messfläche aller untersuchten Messfelder, ergibt dann die Flächendichte der Sekundärphasen oder Sekundärphasendichte (angegeben in Anzahl pro Fläche, z.B. Anzahl pro 1000µm²).

Bei der Legierungszusammensetzung wurde hierzu der Siliziumgehalt auf maximal 0,10 Gew.-% reduziert. Silizium bildet in magnesiumhaltigen Aluminiumlegierungen alpha-Al(Fe,Mn)Si sowie Mg₂Si-Ausscheidungen als Sekundärphasen. Diese verschlechtern, wie zuvor ausgeführt, die Umformbarkeit des Aluminiumlegierungsbands. Ein bevorzugter Siliziumgehalt liegt deshalb bei maximal 0,08 Gew.-%.

Eisen ist überwiegend in den sogenannten Gussphasen abgebunden, ist aber ebenfalls an der Bildung von Sekundärausscheidungen beteiligt. Daher trägt die Verringerung des Eisengehalts auf maximal 0,25 Gew.-%, bevorzugt auf maximal 0,20 Gew.-% zu einer Verbesserung der Umformbarkeit bei.

Mangan ist ein typischer Dispersoidbildner, wobei die Dispersoidpartikel wirksam verhindern, dass Versetzungsbewegungen von Atomen aus dem Metallkristallverband stattfinden. So tragen Dispersoide zu einer gewünschten Steigerung der Streckgrenze bei. Weiterhin helfen Mn-haltige Dispersoide, die Korngröße des Aluminiumlegierungsbands zu kontrollieren. Allerdings begrenzen Dispersoidpartikel das Umformverhalten. Das Aluminiumlegierungsband weist deshalb einen Mn-Gehalt von 0,20 Gew.-% bis 0,30 Gew.-% auf. Unterhalb von einem Mn-Gehalt von 0,20 Gew.-% verringert sich die festigkeitssteigernde Wirkung der Dispersoide und das Aluminiumlegierungsband kann bei einer Wärmebehandlung eine unerwünschte Kornvergrößerung zeigen. Bei einem Gehalt von mehr als 0,30 Gew.-% Mangan wird durch die Dispersion die Dehnung des Werkstoffs zu stark behindert, sodass das Umformverhalten nicht optimal ist. Ein auf die Aspekte des Umformverhaltens optimierter Mn-Gehalt kann mit 0,20 Gew.-% ≤ Mn ≤ 0,26 Gew.-% zur Verfügung gestellt werden.

Magnesium ist in der erfindungsgemäßen Aluminiumlegierung in einem Gehalt von 4,72 Gew.-% bis 4,95 Gew.-%, bevorzugt von 4,80 Gew.-% bis 4,92 Gew.-% enthalten. Es hat sich herausgestellt, dass gerade mit diesen Magnesiumgehalten nicht nur hohe Festigkeiten trotz verringerter Anteile an die Festigkeit steigernden Dispersoidbildnern erreicht werden, sondern gleichzeitig das Umformverhalten verbessert wird. Höhere Mg-Gehalte führen allerdings wie oben ausgeführt zu einer zu hohen Empfindlichkeit des Werkstoffs für interkristalline Korrosion.

Zur Optimierung des Umformverhaltens ist auch der Kupfergehalt auf maximal 0,10 Gew.-% beschränkt worden. Kupfer steigert die Festigkeit des Aluminiumlegierungsbandes auch bei kleinen Gehalten, führt allerdings auch bei geringen Gehalten zu einer Verschlechterung des allgemeinen Korrosionsverhaltens. Daher betragen bevorzugte Gehalte an Kupfer maximal 0,07 Gew.-%, besonders bevorzugt mindestens 0,02 Gew.-% und weniger als 0,04 Gew.-% betragen.

Das Legierungselement Chrom ist ein sehr effektiver Dispersoidbildner und ist daher mit einem Gehalt von maximal 0,02 Gew.-%, bevorzugt 0,01 Gew.-% und besonders bevorzugt maximal 0,008 Gew.-% in der Aluminiumlegierung enthalten.

Gleiches gilt auch für den Nickelgehalt aufgrund der Tendenz bei geringsten Gehalten bereits Dispersoidpartikel zu bilden. Der Ni-Gehalt ist daher auf maximal 0,01 Gew.-%, bevorzugt auf 0,005 Gew.-% reduziert.

Nachteilig für die Korrosionsbeständigkeit des Aluminiumlegierungsbands wirkt sich Zink aus, welches in einem Gehalt von maximal 0,10 Gew.-%, vorzugsweise maximal 0,01 Gew.-%, besonders bevorzugt maximal 0,008 Gew.-% in der Aluminiumlegierung enthalten ist.

Das zur Kornfeinung im Schmelzprozess eingesetzte Titan ist auf maximal 0,04 Gew.-%, vorzugsweise maximal 0,02 Gew.-% zu beschränken, da Titan ebenfalls Dispersoide bildet und in größeren Konzentrationen stark zu Seigerungen neigt. Da das beispielweise aus Kornfeinungsmittel stammende Titan den Schmelzvorgang unterstützt und damit das Gießen des Walzbarrens verbessert wird, wird bevorzugt ein Titan-Gehalt von 0,005 Gew.-% bis maximal 0,02 Gew.-% in der Aluminiumlegierung vorgesehen. Durch diesen Bereich an Titan kann ein Kompromiss zwischen Schmelzeigenschaften und Anzahl der Sekundärausscheidungen erzielt werden.

Gemäß einer ersten Ausgestaltung des Aluminiumlegierungsbands weist das Aluminiumlegierungsband eine Sekundärphasendichte von kleiner 220 pro 1000 µm², besonders bevorzugt kleiner 200 pro 1000 µm² auf. Es konnte nachgewiesen werden, dass durch die Auswahl der Aluminiumlegierungselemente in Verbindung mit dem Herstellungsprozess des Aluminiumlegierungsbands eine weitere Reduzierung der Sekundärphasendichte im Aluminiumlegierungsband erreicht werden kann. Diese Aluminiumlegierungsbänder zeigten dabei eine weitere Steigerung des Umformverhaltens bei gleichzeitiger Bereitstellung hoher mechanischer Festigkeiten sowie guter Korrosionsbeständigkeit.

Sehr gute Umformeigenschaften weist das Aluminiumlegierungsband im Gefügezustand O oder H111 auf. Der Gefügezustand O zeichnet sich durch ein rekristallisiertes Mikrogefüge aus, welches eine maximale Umformung ermöglicht. Im Zustand H111 ist das Aluminiumlegierungsband im Zustand O geringfügig verfestigt worden, beispielsweise durch Recken oder Richten des Aluminiumlegierungsbands. Der Zustand H111 wird daher bei der Verarbeitung von Aluminiumlegierungsblechen bevorzugt verwendet, da hier die Aluminiumlegierungsbleche wenig Verzug aufweisen und dennoch besonders hohe Umformwerte erzielen.

Weitere Untersuchungen haben ergeben, dass das Aluminiumlegierungsband gemäß einer weiteren Ausgestaltung eine mittlere Korngröße von 15 µm bis 30 µm aufweist. Es hat sich herausgestellt, dass die Korrosionsbeständigkeit der Aluminiumlegierung mit der vorliegenden Legierungszusammensetzung bei Korngrößen von 15 µm bis 30 µm den Anforderungen für Karosserieanwendungen genügt. Gleichzeitig tragen die geringeren Korngrößen zu einer verbesserten Umformbarkeit bei.

Das Aluminiumlegierungsband ist bevorzugt kaltgewalzt, um die notwendige Formgenauigkeit und Oberflächengüte für die bevorzugte Anwendung im Kraftfahrzeugbau bereitzustellen.

Die Enddicken des kaltgewalzten Aluminiumlegierungsbands betragen gemäß einer Ausgestaltung 0,5 mm bis maximal 4 mm, bevorzugt 0,8 mm bis 2,5 mm. Insbesondere in diesen genannten Dickenbereichen kann das Aluminiumlegierungsband die deutlich verbesserten Umformeigenschaften in Verbindung mit konventionellen Umformverfahren und Werkzeugen bereitstellen.

Gemäß einer nächsten Ausgestaltung des Aluminiumlegierungsbands weist dieses einen Ae-Wert quer zur Walzrichtung von weniger als 1,0 %, bevorzugt weniger als 0,9 % auf. Der Ae-Wert wird auch als Streckgrenzen-Extensometer-Dehnung bezeichnet. Der Ae-Wert wird quer zur Walzrichtung gemäß DIN EN ISO 6892 gemessen und ist in % angegeben. Der Ae-Wert eines Aluminiumlegierungsbands ist dabei charakteristisch für die Ausbildung von Lüderslinien während der Umformung des Aluminiumlegierungsbands, welche beispielweise bei Karosseriebauteilen unerwünscht sind. Je kleiner der Ae-Wert, desto weniger Lüderslinien werden erzeugt. Mit Werten von weniger als 1,0 % bzw. weniger als 0,9 % quer zur Walzrichtung kann das Aluminiumlegierungsband als im Wesentlichen Lüderslinien frei bezeichnet werden.

Schließlich weist eine Ausgestaltung des erfindungsgemäßen Aluminiumlegierungsbands bei einer Blechdicke von 1,2 mm und einer Probenbreite b) von 100 mm gemäß DIN EN ISO 120004-2 in der Prüfung nach Nakajima eine mittlere Hauptformänderung ε1 von mehr als 0,200 auf. Dieser Hauptformänderungswert konnte bei dem erfindungsgemäßen Aluminiumlegierungsband durch Einstellung der reduzierten Sekundärphasendichte unter Berücksichtigung eines auf den Werkstoff abgestimmten Herstellverfahrens erreicht werden. Die Hauptformänderung ε1 bei einer Probenbreite b) von 100 mm nach Nakajima gibt das komplexe Zusammenspiel des Mikrogefüges des Aluminiumlegierungsbandes im Ziehprozess in einem einzigen Parameter wieder und zeigt eine deutliche Steigerung gegenüber den bisher erzielten Hauptformänderungen ε1 umformoptimierter Aluminiumlegierungsbänder vom Typ AA 5182. Bei allen hier angegebenen Werten bezieht sich die Angabe der Probenbreite von 100 mm auf den Wert b) einer Probe mit achsparalleler Aussparungslänge a) gemäß Bild 2 der DIN EN ISO 120004-2 (6.1.2 Probengeometrie).

Gleichzeitig stellt das Aluminiumlegierungsband gemäß einer weiteren Ausgestaltung eine Streckgrenze Rp_{0,2} quer zur Walzrichtung von mindestens 115 MPa, bevorzugt mindestens 120 MPa im Gefügezustand O oder H111 bereit, sodass die Festigkeitsanforderungen im Kraftfahrzeugbau durch das umformoptimierte Aluminiumlegierungsband ebenfalls erfüllt werden.

Die Massenverluste des Aluminiumlegierungsbands aufgrund interkristalliner Korrosion betragen 13 mg/cm² bis 19 mg/cm² nach einer Wärmebelastung von 195 °C für 45 Minuten gemessen nach ASTM G67. Diese Wärmebelastung entspricht der Wärmebelastung, die das Bauteil bei einem KTL-Lackierverfahren maximal erfahren kann und zeigt damit, dass im nachfolgenden Einsatz des Bauteils Korrosionsprobleme nicht zu erwarten sind.

Gemäß einer weiteren Lehre der Erfindung wird das erfindungsgemäße Aluminiumlegierungsband mit einem Verfahren, welches die folgenden Schritte aufweist, hergestellt:
- Gießen eines Walzbarrens aus einer Aluminiumlegierung mit folgender Zusammensetzung:
   Si ≤ 0,10 %, bevorzugt ≤ 0,08 %,
   Fe ≤ 0,25 %, bevorzugt ≤ 0,20 %,
   0,20 % ≤ Mn ≤ 0,30 %, bevorzugt 0,20 % ≤ Mn ≤ 0,26 %,
   4,72 % ≤ Mg ≤ 4,95 %, bevorzugt 4,80 % ≤ Mg ≤ 4,92 %,
   Cu ≤ 0,10 %, bevorzugt Cu ≤ 0,07 %, besonders bevorzugt Cu < 0,04 %,
   Cr ≤ 0,02 %, bevorzugt Cr ≤ 0,01 %, besonders bevorzugt Cr ≤ 0,008 %,,
   Ni ≤ 0,01 %, bevorzugt Ni ≤ 0,005 %,
   Zn ≤ 0,10 %, bevorzugt Zn ≤ 0,01 %, besonders bevorzugt Zn ≤ 0,008%,
   Ti ≤ 0,04 %, bevorzugt Ti ≤ 0,02 %,
   Rest Al mit unvermeidbaren Verunreinigungen einzeln ≤ 0,05 %, in Summe ≤ 0,15 %,
- Homogenisieren des Walzbarrens bei 480 °C bis 550 °C für mindestens 0,5 h,
- Warmwalzen des Walzbarrens auf eine Warmbandenddicke von 3 bis 6 mm
- Kaltwalzen des Aluminiumlegierungsbandes an Enddicke mit einem Abwalzgrad von 40% bis 60 %, bevorzugt 50 % bis 60 % und
- Weichglühen des fertig gewalzten Aluminiumlegierungsbandes bei mehr als 500 °C, bevorzugt 510°C bis 540 °C in einem Durchlaufofen.

Neben der besonders kritischen Auswahl der genannten Legierungsbestandteile der Aluminiumlegierung, welche für die Sekundärphasendichte verantwortlich sind, hat sich herausgestellt, dass in Verbindung mit der Legierungszusammensetzung die genannten Verfahrensmerkmale und die Auswahl des Abwalzgrad des Kaltwalzens an Enddicke von 40 % bis 60 % in Verbindung mit dem Weichglühen des fertiggewalzten Aluminiumlegierungsbandes bei mehr als 500 °C, bevorzugt bei 510 °C bis 540 °C in einem Durchlaufofen Merkmale darstellen, welche die Bereitstellung einer geringen Sekundärphasendichte pro 1000 µm² gewährleisten.

Gemäß einer weiteren Variante des erfindungsgemäßen Verfahrens zur Herstellung des Aluminiumlegierungsbands werden nach dem Warmwalzen alternativ die folgenden Verfahrensschritte durchgeführt:
- Kaltwalzen des warmgewalzten Aluminiumlegierungsbandes auf eine Zwischendicke, welche derart bestimmt ist, dass der abschließende Kaltwalzgrad an Enddicke 40 % bis 60 % bevorzugt 50 % bis 60 % beträgt,
- Zwischenglühen des Aluminiumlegierungsbandes bei 300 °C bis 500 °C,
- Kaltwalzen des Aluminiumlegierungsbandes an Enddicke mit einem Abwalzgrad von 40% bis 60 %, bevorzugt 50 % bis 60 %
- Weichglühen des fertig gewalzten Aluminiumlegierungsbandes bei mehr als 500 °C, bevorzugt 510°C bis 540 °C in einem Durchlaufofen.

Unabhängig davon, ob das Aluminiumlegierungsband mit oder ohne Zwischenglühen hergestellt worden ist, hat sich herausgestellt, dass das abschließende Kaltwalzen an Enddicke in Kombination mit dem beanspruchten Weichglühen im Durchlaufofen überraschenderweise eine besondere Eigenschaftskombination des Aluminiumlegierungsbands hervorbringt. Gleichzeitig werden nämlich durch das Weichglühen im Durchlaufofen bei den genannten Temperaturen Korngrößen von 15 µm bis 30 µm erzielt, die nicht nur zu einer überraschend guten Korrosionsbeständigkeit des entsprechend hergestellten Aluminiumlegierungsbands beitragen, sondern auch die Umformeigenschaften fördern.

Gemäß einer weiteren Ausgestaltung des erfindungsgemäßen Verfahrens beträgt die Dauer der Weichglühung des fertigen Aluminiumlegierungsbandes im Durchlaufofen zwischen 5 Sekunden und 300 Sekunden, wobei bevorzugt ein Intervall von 10 Sekunden bis 60 Sekunden angestrebt wird. Bei den genannten Zeiten kann im Durchlaufofen bereits eine vollständige Rekristallisation des Gefüges erreicht werden, wobei die Dauer auch an die jeweilige Dicke des Bandes angepasst wird.

Gemäß einer weiteren Ausgestaltung des Verfahrens besteht das Warmwalzen des Walzbarrens aus den Schritten Vorwalzen auf eine Dicke von 30 mm bis 40 mm bei einer Starttemperatur von mindestens 450 °C und einem Fertigwalzen auf Warmbandenddicke mit einer Aufhaspeltemperatur von 300 °C bis 350 °C. Es hat sich gezeigt, dass unter Einhaltung dieser Parameter das Warmwalzen vorteilhaft in Bezug auf die Bereitstellung einer geringen Sekundärphasendichte optimiert werden kann und zu einer stabilen Prozessführung beiträgt.

Schließlich wird das erfindungsgemäße Aluminiumlegierungsband bevorzugt für die Herstellung eines Karosserieinnenteils, insbesondere eines Türinnenteils, eines Motorhaubeninnenteils oder Kofferraumdeckelinnenteils eines Kraftfahrzeugs verwendet. Karosserieinnenteile werden häufig komplex umgeformt, um spezifische Festigkeiten zur Bereitstellung der Kraftfahrzeugkarosseriestruktur bereitzustellen. Deshalb werden Karosserieinnenteile auch aus hochfesten Werkstoffen, wie der in Rede stehenden Aluminiumlegierung, hergestellt. Gleichzeitig müssen diese aber auch komplex geformt werden können, um die Karosserieinnenteile aus möglichst wenigen Einzelbauteilen bereitzustellen. Dies spart zusätzliche Arbeitsschritte in Bezug auf die Verbindungstechnik, beispielsweise einem Fügen oder Schweißen von unterschiedlichen Bauteilen. Gleichzeitig sind Karosserieinnenteile auch korrosiven Bedingungen ausgesetzt, sodass auch eine gute Korrosionsbeständigkeit gefordert ist. Diese Bedingungen erfüllt das Aluminiumlegierungsband in besonderem Maße und ist für diese Verwendung daher prädestiniert.

Aufgrund des optimierten Umformverhaltens des erfindungsgemäßen Aluminiumlegierungsbands ohne Einbußen in Bezug auf Festigkeit und Korrosionsbeständigkeit ist das Aluminiumlegierungsband optimal für die Herstellung von komplex geformten Karosserieinnenteilen geeignet.

Im weiteren soll die Erfindung anhand von Ausführungsbeispielen in Verbindung mit den Zeichnungen dargestellt werden. Die Zeichnung zeigt in
- Fig. 1: ein schematisches Ablaufdiagramm des Herstellungsverfahrens eines erfindungsgemäßen Aluminiumlegierungsbands,
- Fig. 2: in einem Diagramm die Sekundärphasendichte/1000µm² in Abhängigkeit der gemessenen Hauptformänderung ε1 bei 100mm Probenbreite nach Nakajima,
- Fig. 3: eine typische Verwendung des Aluminiumlegierungsbands in Form eines Türinnenteils, des sogenannten "Body in white" eines Kraftfahrzeugs und in
- Fig. 4: eine geätzte Schlifffläche eines erfindungsgemäßen Aluminiumlegierungsbands zur Auswertung der gesamten Anzahl an Sekundärphasen.

Fig. 1 zeigt schematisch die Verfahrensschritte und den Ablauf eines Ausführungsbeispiels eines Verfahrens zur Herstellung von Aluminiumlegierungsbändern. In Schritt 1 wird ein Walzbarren aus einer Aluminiumlegierung mit folgenden Legierungsbestandteilen, beispielsweise im DC-Strangguss, gegossen:
Si ≤ 0,10 %, bevorzugt ≤ 0,08 %,
Fe ≤ 0,25 %, bevorzugt ≤ 0,20 %,
0,20 % ≤ Mn ≤ 0,30 %, bevorzugt 0,20 % ≤ Mn ≤ 0,26 %,
4,72 % ≤ Mg ≤ 4,95 %, bevorzugt 4,80 % ≤ Mg ≤ 4,92 %,
Cu ≤ 0,10 %, bevorzugt Cu ≤ 0,07 %, besonders bevorzugt Cu < 0,04 %,
Cr ≤ 0,02 %, bevorzugt Cr ≤ 0,01 %, besonders bevorzugt Cr ≤ 0,008 %,,
Ni ≤ 0,01 %, bevorzugt Ni ≤ 0,005 %,
Zn ≤ 0,10 %, bevorzugt Zn ≤ 0,01 %, besonders bevorzugt Zn ≤ 0,008%,
Ti ≤ 0,04 %, bevorzugt Ti ≤ 0,02 %,
Rest Al mit unvermeidbaren Verunreinigungen einzeln ≤ 0,05 %, in Summe ≤ 0,15 %.

Anschließend wird der Walzbarren im Verfahrensschritt 2 einem Homogenisieren, welches ein- oder mehrstufig durchgeführt werden kann, unterzogen. Bei einem Homogenisieren werden Temperaturen des Walzbarrens vom 480 bis 550 °C für mindestens 0,5 h erreicht. Im Verfahrensschritt 3 wird dann der Walzbarren warmgewalzt. Die Enddicken des Warmbandes betragen beispielsweise 3 bis 6 mm. Die Warmbandenddicke kann so gewählt werden, dass nach dem Warmwalzen lediglich ein Kaltwalzschritt 4 erfolgt, bei welchem das Warmband mit einem Abwalzgrad von 40% bis 60 %, bevorzugt 50 % bis 60 % in seiner Dicke bis zur Enddicke reduziert wird. Anschließend wird das an Enddicke kaltgewalzte Aluminiumlegierungsband einer Weichglühung unterzogen. Die Weichglühung wird in einem Durchlaufofen bei Temperaturen von mehr als 500 °C, bevorzugt bei 510 °C bis 540 °C durchgeführt.

Wie ebenfalls in Fig. 1 dargestellt, kann auch ein alternativer Fertigungsweg verwendet werden, in dem das warmgewalzte Aluminiumlegierungsband zunächst in Schritt 4a auf eine Zwischendicke kaltgewalzt wird. Die Zwischendicke ist derart bestimmt, dass der abschließende Abwalzgrad des Kaltwalzens an Enddicke 40 % bis 60 % bevorzugt 50 % bis 60 % beträgt. Die Zwischenglühung des Aluminiumlegierungsbandes wird vorzugsweise bei 300 °C bis 500 °C, beispielsweise im Kammerofen für mindestens 1,5 h oder auch im Durchlaufofen für maximal 300 s durchgeführt. Die Zwischenglühung im Schritt 4b kann vorzugsweise entweder im Durchlaufofen bei 400 °C bis 500 °C oder im Kammerofen bei 330 °C bis 450 °C durchgeführt werden. Das Kaltwalzen des Aluminiumlegierungsbandes an Enddicke erfolgt in Schritt 4c mit einem Abwalzgrad von 40% bis 60 %, bevorzugt 50 % bis 60 %. Anschließend erfolgt dann das Weichglühen des fertiggewalzten Aluminiumlegierungsbandes in Schritt 5 bei mehr als 500 °C, bevorzugt bei 510°C bis 540 °C im Durchlaufofen.

Verschiedene Aluminiumlegierungsbänder wurden mit dem alternativen Herstellweg unter Durchführen einer Zwischenglühung hergestellt, wobei die Enddicke der Ausführungsbeispiele und Vergleichsbeispiele bei 1,2 mm lag, um die Vergleichbarkeit in den Versuchen zum Umformverhalten sicherzustellen.

Die verschiedenen Legierungszusammensetzungen in Gew.-% zeigt Tabelle 1, wobei in allen Zusammensetzungen als Rest Aluminium sowie unvermeidbare Verunreinigungen mit einzeln maximal 0,05 Gew.-% und in Summe maximal 0,15 Gew.-% zusätzlich enthalten sind.

Die Vergleichsbeispiele 1, 2 und 7 weisen, wie die Ausführungsbeispiele 3 bis 6, eine erfindungsgemäße Aluminiumlegierungszusammensetzung auf.

Die Herstellparameter der Ausführungsbeispiele 1 bis 7 sind in Tabelle 2 angegeben. Die Homogenisierung des Walzbarrens war für alle hergestellten Aluminiumlegierungsbänder identisch und betrug 480 °C bis 550 °C für mindestens 0,5 h. Das Vorwalzen des Walzbarrens mit einer Starttemperatur von mindestens 450 °C wurde bei den Vergleichsbeispielen 1 und 7 bei einer Platinendicke von 32 mm beendet. Die Ausführungsbeispiele der Erfindung 3 bis 6 wurden bis auf eine Platinendicke von 36 mm vorgewalzt. Das Warmwalzen endete bei den Vergleichsbeispielen 1, 2 und 7 sowie bei den Ausführungsbeispielen 3 bis 6 mit einer Aufhaspeltemperatur von 300 bis 350 °C bei einer Warmbandenddicke von 3 bis 6 mm.

Das Vergleichsbeispiel 7 wurde ausgehend von einer Zwischenglühdicke von 1,5 mm mit einem abschließenden Abwalzgrad von 20%, das Vergleichsbeispiel 1 mit einem Abwalzgrad von 14,3 % an Enddicke kaltgewalzt. Das Vergleichsbeispiel 2 wurde mit einem Abwalzgrad an Enddicke von 50% gefertigt und in einem Durchlaufofen bei 400 °C für 300 s weichgeglüht. Einen identischen Glühprozess mit 60 s Dauer durchlief das Vergleichsbeispiel 1.

Die Ausführungsbeispiele 3 bis 6 wurden bei mehr als 500 °C, hier bei 530 °C für 60 s im Durchlaufofen geglüht und wie alle anderen Beispiele auch, anschließend an Luft abgeschreckt.

Die Ergebnisse der Versuche sind in Tabelle 3 dargestellt. Für das Vergleichsbeispiel 7 wurde kein Ae-Werte ermittelt. Ein Vergleich der üblichen mechanischen Kennwerte für die Umformung, hier die Gleichmaßdehnung Ag und Bruchdehnung A₈₀ₘₘ ergibt keine klaren Unterschiede zwischen den Vergleichsbeispielen und den erfindungsgemäßen Ausführungsbeispielen. Dennoch ist das Umformverhalten der Vergleichsbeispiele und der Ausführungsbeispiele im Herstellprozess komplexgeformter Bauteile grundsätzlich anders, was auf die Unterschiede im Mikrogefüge zurückgeführt wird. Dies zeigen die Untersuchungen in Bezug auf die Hauptformänderung ε1 bei 100mm Probenbreite nach Nakajima gemessen gemäß DIN EN ISO 120004-2 deutlich.

Die erfindungsgemäßen Ausführungsbeispiele 3 bis 6 erreichen hier zwischen 9 % und nahezu 20 % höhere Werte als die Vergleichsbeispiele. Das Ergebnis der Prüfung der Hauptformänderung ε1 bei 100 mm Probenbreite spiegelte sich im Werkstoff mit einer deutlichen Abnahme der Sekundärphasendichte auf unter 250 pro 1000 µm² wider. Die Sekundärphasendichte wurde dabei nach dem oben angegebenen Verfahren ermittelt. Fig. 2 zeigt hier die ermittelten Werte zum Vergleich im Diagramm.

Fig. 4 zeigt eine geätzte Längsschlifffläche eines erfindungsgemäßen Ausführungsbeispiels. Die Probe wurde nach dem Schleifen und Polieren des Schliffs durch Ätzen für eine Minute bei Raumtemperatur in einer verdünnten wässrigen Lösung aus Schwefelsäure und Flusssäure geätzt. Die Lösung bestand aus 100 cm³ 10% konzentrierter Schwefelsäure und 100 cm³ einer weiteren Lösung bestehend aus 60 cm³ Wasser und 40 cm³ 5-prozentiger Flusssäure. Nach dem Ätzen wurde der Längsschliff für die anschließende lichtmikroskopische Untersuchung mit destilliertem Wasser gespült und getrocknet. Die Ätzung markiert die Sekundärphasen.

Bei einer Vergrößerung von 1000 : 1 wurden die Sekundärphasen mit dem Lichtmikroskop mit einem Ölobjektiv analysiert. Mit dieser Methode können Objekte mit einem Durchmesser von mindestens 0,39 µm erfasst und gezählt werden. Bei der verwendeten Ätzung werden die eigentlichen Sekundärphasen herausgelöst und es bleiben Ätzgrübchen zurück, deren Größe deutlich über der Größe der herausgelösten Sekundärphasen liegt. Damit können mit dieser Methode Sekundärphasen deutlich unter der optischen Auflösung von 0,39 µm erfasst werden. Ein Vergleich des verwendeten lichtoptischen Verfahrens mit Rasterelektronenmikroskop-Untersuchungen hat gezeigt, dass Phasen ab ca. 50 nm statistisch zuverlässig bestimmt werden können. Die Gesamtfläche aller untersuchten Messfelder betrug 20331 µm². In Fig. 4 ist beispielhaft eines der Messfelder dargestellt.

Auch die Streckgrenzwerte der Ausführungsbeispiele mit 120 MPa quer zur Walzrichtung zeigen eine gute Eignung für die bevorzugte Anwendung der Aluminiumlegierungsbänder für Karosserieinnenteile eines Kraftfahrzeugs. Dies gilt auch für den gemessenen Ae-Wert quer zur Walzrichtung, der mit 0,7% bzw. 0,6 % eine lüderslinienfreie Umformung ermöglicht.

Nicht dargestellt in Tabelle 3 sind die Ergebnisse der Korngrößenmessung, welche eine mittlere Korngröße der erfindungsgemäßen Ausführungsbeispiele von 20 µm bis 29 µm nach ASTME 1382 ergab. In Tabelle 3 ebenfalls nicht dargestellt sind die Ergebnisse der Korrosionstests, die einen Massenverlust von 13,8 mg/cm² bis 18,8 mg/cm² nach einer Wärmebehandlung von 45 Minuten bei 195 °C gemessen nach ASTM G67 ergab.

Schließlich zeigt Fig. 3 schematisch eine bevorzugte Verwendung des Aluminiumlegierungsbands, bei welcher aus dem Aluminiumlegierungsband Bleche abgetrennt und durch Umformungen, beispielweise einem Ziehen, ein Innenteil einer Karosserie eines Kraftfahrzeugs in Form eines Türinnenteils 6 hergestellt wurde. Üblicherweise werden diese aus Stahl hergestellt. Die erfindungsgemäßen Aluminiumlegierungsbänder werden aufgrund des verbesserten Umformverhaltens bei gleichbleibender Festigkeit und Korrosionsbeständigkeit daher bevorzugt für die Herstellung von Karosserieinnenteilen verwendet.

**Tabelle 1**

| | **Nr** | **Si** | **Fe** | **Cu** | **Mn** | **Mg** | **Cr** | **Ni** | **Zn** | **Ti** |
|---|---|---|---|---|---|---|---|---|---|---|
| Vgl. | 1 | 0,08% | 0,18% | 0,0270% | 0,23% | 4,84% | 0,0016% | 0,0049% | 0,0040% | 0,0120% |
| Vgl. | 2 | 0,08% | 0,22% | 0,0801% | 0,28% | 4,75% | 0,0078% | 0,0045% | 0,0081% | 0,0170% |
| Erf. | 3 | 0,06% | 0,16% | 0,0302% | 0,26% | 4,86% | 0,0029% | 0,0045% | 0,0099% | 0,0129% |
| Erf. | 4 | 0,08% | 0,17% | 0,0227% | 0,24% | 4,90% | 0,0036% | 0,0045% | 0,0062% | 0,0130% |
| Erf. | 5 | 0,07% | 0,17% | 0,0233% | 0,23% | 4,80% | 0,0043% | 0,0049% | 0,0051% | 0,0145% |
| Erf. | 6 | 0,07% | 0,17% | 0,0245% | 0,25% | 4,82% | 0,0022% | 0,0043% | 0,0047% | 0,0145% |
| Vgl. | 7 | 0,07% | 0,22% | 0,0754% | 0,29% | 4,73% | 0,0052% | 0,0000% | 0,0071% | 0,0135% |

**Tabelle 2**

| | Nr | **Homogenisierung** | **Enddicke Vorwalzen [mm]** | **Warmbanddicke [mm]** | **Zwischenglühdicke [mm]** | **Abwalzgrad an Enddicke [%]** | **Glühtemper atur [°C]** | **Zeit [sec]** | **Abschreckung** |
|---|---|---|---|---|---|---|---|---|---|
| Vgl. | 1 | 480-550 °C > 0,5h | 32 | 3,5 | 1,4 | 14,3 | 400 | 60 | Luft |
| Vgl. | 2 | " | 36 | 4,7 | 2,4 | 50,0 | 400 | 300 | Luft |
| Erf. | 3 | " | 36 | 4,7 | 2,4 | 50,0 | 530 | 60 | Luft |
| Erf. | 4 | " | 36 | 4,7 | 2,4 | 50,0 | 530 | 60 | Luft |
| Erf. | 5 | " | 36 | 4,7 | 2,4 | 50,0 | 530 | 60 | Luft |
| Erf. | 6 | " | 36 | 4,7 | 2,4 | 50,0 | 530 | 60 | Luft |
| Vgl. | 7 | " | 32 | 3,4 | 1,5 | 20,0 | 530 | 300 | Luft |

**Tabelle 3**

| | Nr | **Rp0,2 Q [MPa]** | **Ae Q [%]** | **Ag Q [%]** | **A80 [%]** | **ε1@100mm** | **Sekundärphasendichte [Anzahl/1000µm²]** |
|---|---|---|---|---|---|---|---|
| Vgl. | 1 | 115 | 0,4 | 22,2 | 24,9 | 0,189 | 266 |
| Vgl. | 2 | 130 | 0,9 | 23,5 | 26,1 | 0,181 | 260 |
| Erf. | 3 | 120 | 0,7 | 23,8 | 27,2 | 0,206 | 202 |
| Erf. | 4 | 120 | 0,7 | 23,5 | 27,6 | 0,216 | 178 |
| Erf. | 5 | 120 | 0,6 | 23,2 | 26,9 | 0,215 | 192 |
| Erf. | 6 | 120 | 0,6 | 23,9 | 27,3 | 0,207 | 171 |
| Vgl. | 7 | 120 | - | 21,9 | 26,1 | 0,188 | 259 |

## Patentansprüche

1. Aluminiumlegierungsband aufweisend eine Aluminiumlegierung mit folgender Zusammensetzung in Gew.-% $Si \leq 0 , 10 % ,$ $Fe \leq 0 , 25 % ,$ $0 , 20 % \leq Mn \leq 0 , 30 %$ $4 , 72 % \leq Mg \leq 4 , 95 % ,$ $Cu \leq 0 , 10 % ,$ $Cr \leq 0 , 02 % ,$ $Ni \leq 0 , 01 % ,$ $Zn \leq 0 , 10 % ,$ $Ti \leq 0 , 04 % ,$
Rest Al mit unvermeidbaren Verunreinigungen einzeln ≤ 0,05 %, in Summe ≤ 0,15 %,
wobei das Aluminiumlegierungsband eine mittlere Sekundärphasendichte von kleiner 250/1000 µm²aufweist, wobei sich die mittlere Sekundärphasendichte aus der gesamten Anzahl der in mindestens 10 Messfeldern ermittelten Sekundärphasen bezogen auf die gesamte Messfläche aller untersuchten Messfelder ergibt, wobei die Sekundärphasendichte mit dem in der Beschreibung offenbarten Verfahren gemessen wird.

2. Aluminiumlegierungsband nach Anspruch 1
**dadurch gekennzeichnet, dass**
ein oder mehrere Legierungsbestandteile der Aluminiumlegierung des Aluminiumlegierungsbands die folgenden Gehalte in Gew.-% aufweisen: $Si \leq 0 , 08 % ,$ $Fe \leq 0 , 20 % ,$ $0 , 20 % \leq Mn \leq 0 , 26 % ,$ $4 , 80 % \leq Mg \leq 4 , 92 % ,$ $Cu \leq 0 , 07 % , bevorzugt < 0 , 04 % ,$ $Cr \leq 0 , 01 % , bevorzugt \leq 0 , 008 % ,$ $Ni \leq 0 , 005 % ,$ $Zn \leq 0 , 01 % , bevorzugt \leq 0 , 008 % ,$ $0 , 005 % \leq Ti \leq 0 , 02 % .$

3. Aluminiumlegierungsband nach Anspruch 1 oder 2,
**dadurch gekennzeichnet, dass**
das Aluminiumlegierungsband eine mittlere Sekundärphasendichte von kleiner 220/1000µm², besonders bevorzugt kleiner 200/1000µm² aufweist.

4. Aluminiumlegierungsband nach einem der Ansprüche 1 bis 3,
**dadurch gekennzeichnet, dass**
das Aluminiumlegierungsband einen Gefügezustand O oder H111 aufweist.

5. Aluminiumlegierungsband nach einem der Ansprüche 1 bis 4,
**dadurch gekennzeichnet, dass**
das Aluminiumlegierungsband eine mittlere Korngröße von 15 µm bis 30 µm gemessen nach ASTM E1382 aufweist.

6. Aluminiumlegierungsband nach einem der Ansprüche 1 bis 5,
**dadurch gekennzeichnet, dass**
das Aluminiumlegierungsband kaltgewalzt ist und optional eine Dicke von 0,5 mm bis 4 mm aufweist.

7. Aluminiumlegierungsband nach einem der Ansprüche 1 bis 6,
**dadurch gekennzeichnet, dass**
das Aluminiumlegierungsband einen Ae-Wert gemäß DIN EN ISO 6892 quer zur Walzrichtung von weniger als 1,0 %, bevorzugt weniger als 0,9 %, aufweist.

8. Aluminiumlegierungsband nach einem der Ansprüche 1 bis 7,
**dadurch gekennzeichnet, dass**
das Aluminiumlegierungsband bei einer Blechdicke von 1,2 mm eine mittlere Hauptformänderung ε₁ bei einer Probenbreite von 100mm gemäß DIN EN ISO 120004-2 in der Prüfung nach Nakajima von mehr als 0,200 aufweist.

9. Aluminiumlegierungsband nach einem der Ansprüche 1 bis 8,
**dadurch gekennzeichnet, dass**
das Aluminiumlegierungsband eine Streckgrenze Rp0,2 quer zur Walzrichtung von mindestens 115 MPa, bevorzugt mindestens 120 MPa, gemäß DIN EN ISO 6892 aufweist.

10. Verfahren zur Herstellung eines Aluminiumlegierungsbands nach Anspruch 1 bis 9, wobei das Verfahren die folgenden Schritte aufweist:
- Gießen eines Walzbarrens aus einer Aluminiumlegierung mit folgender Zusammensetzung:
Si ≤ 0,10 %, bevorzugt ≤ 0,08 %,
Fe ≤ 0,25 %, bevorzugt ≤ 0,20 %,
0,20 % ≤ Mn ≤ 0,30 %, bevorzugt 0,20 % ≤ Mn ≤ 0,26 %,
4,72 % ≤ Mg ≤ 4,95 %, bevorzugt 4,80 % ≤ Mg ≤ 4,92 %,
Cu ≤ 0,10 %, bevorzugt Cu ≤ 0,07 %, besonders bevorzugt Cu < 0,04 %,
Cr ≤ 0,02 %, bevorzugt Cr ≤ 0,01 %, besonders bevorzugt Cr ≤ 0,008 %,,
Ni ≤ 0,01 %, bevorzugt Ni ≤ 0,005 %,
Zn ≤ 0,10 %, bevorzugt Zn ≤ 0,01 %, besonders bevorzugt Zn ≤ 0,008%,
Ti ≤ 0,04 %, bevorzugt Ti ≤ 0,02 %,
Rest Al mit unvermeidbaren Verunreinigungen einzeln ≤ 0,05 %, in Summe ≤ 0,15 %,
- Homogenisieren des Walzbarrens bei 480 °C bis 550 °C für mindestens 0,5 h,
- Warmwalzen des Walzbarrens auf eine Warmbandenddicke von 3 bis 6 mm,
- Kaltwalzen des Aluminiumlegierungsbandes an Enddicke mit einem Abwalzgrad von 40% bis 60 %, bevorzugt 50 % bis 60 % und
- Weichglühen des fertig gewalzten Aluminiumlegierungsbandes bei mehr als 500 °C, bevorzugt 510°C bis 540 °C in einem Durchlaufofen.

11. Verfahren nach Anspruch 10, wobei nach dem Warmwalzen alternativ die folgenden Verfahrensschritte durchgeführt werden:
- Kaltwalzen des warmgewalzten Aluminiumlegierungsbandes auf eine Zwischendicke, welche derart bestimmt ist, dass der abschließende Kaltwalzgrad an Enddicke 40 % bis 60 %, bevorzugt 50 % bis 60 % beträgt,
- Zwischenglühen des Aluminiumlegierungsbandes bei 300 °C bis 500 °C,
- Kaltwalzen des Aluminiumlegierungsbandes an Enddicke mit einem Abwalzgrad von 40% bis 60 %, bevorzugt 50 % bis 60 %,
- Weichglühen des fertig gewalzten Aluminiumlegierungsbandes bei mehr als 500 °C, bevorzugt 510°C bis 540 °C in einem Durchlaufofen.

12. Verfahren nach Anspruch 10 oder 11,
**dadurch gekennzeichnet, dass**
die Dauer der Weichglühung des fertigen Aluminiumlegierungsbandes im Durchlaufofen zwischen 5 s und 300 s beträgt.

13. Verfahren nach einem der Ansprüche 10 bis 12,
**dadurch gekennzeichnet, dass**
das Warmwalzen des Walzbarrens aus den Schritten Vorwalzen auf eine Dicke von 30 mm bis 40 mm bei einer Starttemperatur von mindestens 450 °C und Fertigwarmwalzen auf Warmbandenddicke mit einer Aufhaspeltemperatur von 300 °C bis 350 °C besteht.

14. Verwendung eines Aluminiumlegierungsbands nach einem der Ansprüche 1 bis 9 zur Herstellung eines Karosserieinnenteils, insbesondere eines Türinnenteils, eines Motorhaubeninnenteils oder Kofferraumdeckelinnenteils eines Kraftfahrzeugs.

## Claims

1. Aluminium alloy strip comprising an aluminium alloy with the following composition in % by weight $Si \leq 0.10 % ,$ $Fe \leq 0.25 % ,$ $0.20 % \leq Mn \leq 0.30 %$ $4.72 % \leq Mg \leq 4.95 % ,$ $Cu \leq 0.10 % ,$ $Cr \leq 0.02 % ,$ $Ni \leq 0.01 % ,$ $Zn \leq 0.10 % ,$ $Ti \leq 0.04 % ,$
Remaining Al with unavoidable impurities individually ≤ 0.05 %, in total ≤ 0.15 %,
whereby the aluminium alloy strip has an average secondary phase density of less than 250/1000 µm²,whereby the average secondary phase density results from the total number of secondary phases determined in at least 10 measurement fields in relation to the total measurement area of all measurement fields examined.

2. Aluminium alloy strip according to claim 1
**characterised in that**
one or more alloying constituents of the aluminium alloy of the aluminium alloy strip have the following contents in % by weight: $Si \leq 0.08 % ,$ $Fe \leq 20 % ,$ $0.20 % \leq Mn \leq 0.26 % ,$ $4.80 % \leq Mg \leq 4.92 % ,$ $Cu \leq 0.07 , preferably < 0.04 % ,$ $Cr \leq 0.01 , preferably \leq 0.008 % ,$ $Ni \leq 0.005 % ,$ $Zn \leq 0.01 % , preferably \leq 0.008 % ,$ $0.005 % \leq Ti \leq 0.02 % .$

3. Aluminium alloy strip according to claim 1 or 2,
**characterised in that**
the aluminium alloy strip has an average secondary phase density of less than 220/1000µm², particularly preferably less than 200/1000µm².

4. Aluminium alloy strip according to any one of claims 1 to 3,
**characterised in that**
the aluminium alloy strip has a temper state O or H111.

5. Aluminium alloy strip according to any one of claims 1 to 4,
**characterised in that**
the aluminium alloy strip has an average grain size of 15 µm to 30 µm measured according to ASTM E1382.

6. Aluminium alloy strip according to any one of claims 1 to 5,
**characterised in that**
the aluminium alloy strip is cold-rolled and optionally has a thickness of 0.5 mm to 4 mm.

7. Aluminium alloy strip according to any one of claims 1 to 6,
**characterised in that**
the aluminium alloy strip has an Ae value according to DIN EN ISO 6892 transverse to the rolling direction of less than 1.0 %, preferably less than 0.9 %.

8. Aluminium alloy strip according to any one of claims 1 to 7,
**characterised in that**
the aluminium alloy strip with a sheet thickness of 1.2 mm has an average principal deformation ε₁ with a sample width of 100 mm according to DIN EN ISO 120004-2 in the Nakajima test of more than 0.200.

9. Aluminium alloy strip according to any one of claims 1 to 8,
**characterised in that**
the aluminium alloy strip has a yield strength Rp0.2 transverse to the rolling direction of at least 115 MPa, preferably at least 120 MPa, in accordance with DIN EN ISO 6892.

10. A method of manufacturing an aluminium alloy strip according to claims 1 to 9, wherein the method comprises the following steps:
- Casting a rolling ingot of an aluminium alloy having the following composition:
Si ≤ 0.10%, preferably ≤ 0.08%,
Fe ≤ 0.25 %, preferably ≤ 0.20 %,
0.20 % ≤ Mn ≤ 0.30 %, preferably 0.20 % ≤ Mn ≤ 0.26 %,
4.72 % < Mg ≤ 4.95 %, preferably 4.80 % < Mg ≤ 4.92 %,
Cu ≤ 0.10 %, preferably Cu ≤ 0.07 %, particularly preferably Cu < 0.04 %,
Cr ≤ 0.02 %, preferably Cr ≤ 0.01 %, particularly preferably Cr ≤ 0.008 %,
Ni ≤ 0.01 %, preferably Ni ≤ 0.005 %,
Zn ≤ 0.10 %, preferably Zn ≤ 0.01 %, particularly preferably Zn ≤ 0.008 %,
Ti ≤ 0.04 %, preferably Ti ≤ 0.02 %,
Remaining Al with unavoidable impurities individually ≤ 0.05 %, in total ≤ 0.15 %,
- homogenisation of the rolling slab at 480 °C to 550 °C for at least 0.5 h,
- hot rolling of the rolling slab to a hot strip thickness of 3 to 6 mm,
- cold rolling the aluminium alloy strip to the final thickness with a degree of rolling of 40% to 60%, preferably 50% to 60%, and
- soft annealing of the finished rolled aluminium alloy strip at more than 500 °C, preferably 510 °C to 540 °C in a continuous furnace.

11. The process according to claim 10, wherein the following process steps are alternatively carried out after hot rolling:
- cold rolling of the hot-rolled aluminium alloy strip to an intermediate thickness, which is determined in such a way that the final cold rolling degree to final thickness is 40 % to 60 %, preferably 50 % to 60 %,
- intermediate annealing of the aluminium alloy strip at 300 °C to 500 °C,
- cold rolling of the aluminium alloy strip to final thickness with a degree of rolling of 40% to 60%, preferably 50% to 60%,
- soft annealing of the finished rolled aluminium alloy strip at more than 500 °C, preferably 510 °C to 540 °C in a continuous furnace.

12. Method according to claim 10 or 11,
**characterised in that**
the duration of the soft annealing of the finished aluminium alloy strip in the continuous furnace is between 5 s and 300 s.

13. Method according to one of claims 10 to 12,
**characterised in that**
the hot rolling of the rolling slab consists of the steps of pre-rolling to a thickness of 30 mm to 40 mm at a starting temperature of at least 450 °C and finish hot rolling to hot strip thickness at a coiling temperature of 300 °C to 350 °C.

14. Use of an aluminium alloy strip according to any one of claims 1 to 9 for the manufacture of an interior body part, in particular an interior door part, an interior bonnet part or an interior boot lid part of a motor vehicle.

## Revendications

1. Bande d'alliage d'aluminium comprenant un alliage d'aluminium ayant la composition suivante en % en poids $Si \leq 0 , 10 % ,$ $Fe \leq 0 , 25 % ,$ $0 , 20 % \leq Mn \leq 0 , 30$ $4 , 72 % \leq Mg \leq 4 , 95 % ,$ $Cu \leq 0 , 10 % ,$ $Cr \leq 0 , 02 % ,$ $Ni \leq 0 , 01 % ,$ $Zn \leq 0 , 10 % ,$ $Ti \leq 0 , 04 % ,$
le reste étant de l'Al avec des impuretés inévitables individuellement ≤ 0,05 %, au total ≤ 0,15 %,
la bande d'alliage d'aluminium présentant une densité moyenne de phase secondaire inférieure à 250/1000 µm², la densité moyenne de phase secondaire résultant du nombre total de phases secondaires déterminées dans au moins 10 champs de mesure par rapport à la surface de mesure totale de tous les champs de mesure examinés.

2. Bande d'alliage d'aluminium selon la revendication 1
**caractérisé en ce que**
un ou plusieurs composants d'alliage de l'alliage d'aluminium de la bande d'alliage d'aluminium présentent les teneurs suivantes en % en poids : $Si \leq 0 , 08 % ,$ $Fe \leq 0 , 20 % ,$ $0 , 20 % \leq Mn \leq 0 , 26 % ,$ $4 , 80 % \leq Mg \leq 4 , 92 % ,$ $Cu \leq 0 , 07 , de préférence < 0 , 04 % ,$ $Cr \leq 0 , 01 , de préférence \leq 0 , 008 % ,$ $Ni \leq 0 , 005 % ,$ $Zn \leq 0 , 01 % , de préférence \leq 0 , 008 % ,$ $0 , 005 % \leq Ti \leq 0 , 02 % .$

3. Bande d'alliage d'aluminium selon la revendication 1 ou 2,
**caractérisé en ce que**
la bande d'alliage d'aluminium présente une densité moyenne de phase secondaire inférieure à 220/1000µm², de préférence inférieure à 200/1000µm².

4. Bande d'alliage d'aluminium selon l'une quelconque des revendications 1 à 3,
**caractérisé en ce que**
la bande d'alliage d'aluminium présente un état structural O ou H111.

5. Bande d'alliage d'aluminium selon l'une quelconque des revendications 1 à 4,
**caractérisé en ce que**
la bande d'alliage d'aluminium présente une taille moyenne de grain de 15 µm à 30 µm mesurée selon la norme ASTM E1382.

6. Bande d'alliage d'aluminium selon l'une quelconque des revendications 1 à 5,
**caractérisé en ce que**
la bande d'alliage d'aluminium est laminée à froid et présente éventuellement une épaisseur de 0,5 mm à 4 mm.

7. Bande d'alliage d'aluminium selon l'une quelconque des revendications 1 à 6,
**caractérisé en ce que**
la bande d'alliage d'aluminium présente une valeur Ae selon la norme DIN EN ISO 6892, transversalement à la direction de laminage, inférieure à 1,0 %, de préférence inférieure à 0,9 %.

8. Bande d'alliage d'aluminium selon l'une quelconque des revendications 1 à 7,
**caractérisé en ce que**
la bande d'alliage d'aluminium présente, pour une épaisseur de tôle de 1,2 mm, une déformation principale moyenne ε₁ supérieure à 0,200 pour une largeur d'échantillon de 100 mm selon la norme DIN EN ISO 120004-2 dans le test de Nakajima.

9. Bande d'alliage d'aluminium selon l'une quelconque des revendications 1 à 8,
**caractérisé en ce que**
la bande d'alliage d'aluminium présente une limite d'élasticité Rp0,2 transversalement à la direction de laminage d'au moins 115 MPa, de préférence d'au moins 120 MPa, selon la norme DIN EN ISO 6892.

10. Procédé de fabrication d'une bande en alliage d'aluminium selon les revendications 1 à 9, ledit procédé comprenant les étapes suivantes :
- coulée d'une lingotière en alliage d'aluminium ayant la composition suivante :
Si ≤ 0,10 %, de préférence ≤ 0,08 %,
Fe ≤ 0,25 %, de préférence ≤ 0,20 %,
0,20 % ≤ Mn ≤ 0,30 %, de préférence 0,20 % ≤ Mn ≤ 0,26 %,
4,72 % ≤ Mg ≤ 4,95 %, de préférence 4,80 % ≤ Mg ≤ 4,92 %,
Cu ≤ 0,10 %, de préférence Cu ≤ 0,07 %, de manière particulièrement préférée Cu < 0,04 %,
Cr ≤ 0,02 %, de préférence Cr ≤ 0,01 %, de manière particulièrement préférée Cr ≤ 0,008 %,
Ni ≤ 0,01 %, de préférence Ni ≤ 0,005 %,
Zn ≤ 0,10 %, de préférence Zn ≤ 0,01 %, de manière particulièrement préférée Zn ≤ 0,008 %,
Ti ≤ 0,04 %, de préférence Ti ≤ 0,02 %,
le reste étant de l'Al avec des impuretés inévitables individuellement ≤ 0,05 %, au total ≤ 0,15 %,
- homogénéisation de la barre de laminage à une température comprise entre 480 °C et 550 °C pendant au moins 0,5 h,
- laminage à chaud de la barre de laminage jusqu'à une épaisseur finale de bande à chaud de 3 à 6 mm,
- laminage à froid de la bande d'alliage d'aluminium à l'épaisseur finale avec un taux de laminage de 40 % à 60 %, de préférence de 50 % à 60 % et
- recuit d'adoucissement de la bande d'alliage d'aluminium laminée finale à plus de 500 °C, de préférence de 510 °C à 540 °C, dans un four continu.

11. Procédé selon la revendication 10, dans lequel, après le laminage à chaud, on effectue alternativement les étapes de procédé suivantes :
- le laminage à froid de la bande d'alliage d'aluminium laminée à chaud jusqu'à une épaisseur intermédiaire qui est déterminée de telle sorte que le degré de laminage à froid final à l'épaisseur finale soit de 40 % à 60 %, de préférence de 50 % à 60 %,
- recuit intermédiaire de la bande d'alliage d'aluminium entre 300 °C et 500 °C,
- laminage à froid de la bande d'alliage d'aluminium à l'épaisseur finale avec un taux de laminage de 40 % à 60 %, de préférence de 50 % à 60 %,
- recuit d'adoucissement de la bande d'alliage d'aluminium laminée finale à plus de 500 °C, de préférence de 510 °C à 540 °C, dans un four continu.

12. Procédé selon la revendication 10 ou 11,
**caractérisé en ce que**
la durée du recuit d'adoucissement de la bande d'alliage d'aluminium finie dans le four continu est comprise entre 5 s et 300 s.

13. Procédé selon l'une quelconque des revendications 10 à 12,
**caractérisé en ce que**
le laminage à chaud de la barre de laminage se compose des étapes de prélaminage à une épaisseur de 30 mm à 40 mm à une température de départ d'au moins 450 °C et de laminage à chaud final à l'épaisseur de la bande à chaud avec une température de bobinage de 300 °C à 350 °C.

14. Utilisation d'une bande d'alliage d'aluminium selon l'une quelconque des revendications 1 à 9 pour la fabrication d'une pièce intérieure de carrosserie, notamment une pièce intérieure de porte, une pièce intérieure de capot moteur ou une pièce intérieure de couvercle de coffre d'un véhicule automobile.
